# FASCICULE DE BREVET EUROPEEN

(11) **EP 0 118 375 B1**
(45) Date de publication et mention de la délivrance du brevet: **03.09.1986**
(21) Numéro de dépôt: 84420026.1
(22) Date de dépôt: 13.02.1984
(51) Int. Cl.: D01F 6/60, D01D 5/08

(54) **Procédé simplifié de filage de polyamide à grande vitesse**
Vereinfachtes Verfahren zum Schnellspinnen von Polyamid
Simplified method for the high-speed spinning of polyamide

(30) Priorité: 16.02.1983 FR 8302627
(43) Date de publication de la demande: 12.09.1984
(73) Titulaire: RHONE-POULENC FIBRES, 69003 Lyon (FR)
(72) Inventeur: Double, Jean-Pierre, F-69340 Francheville (FR); Lecluse, Cécile, F-69006 Lyon (FR)
(74) Mandataire: Esson, Jean-Pierre

## Description

La présente invention concerne l'obtention de filaments à base de polyamides à grande vitesse, selon un procédé simplifié et compact.

Selon le brevet français 976 505, il est déjà connu de manière très générale de filer -- fibres à base de polyamide, en particulier le polycaprolactame, à une vitesse permettant en même temps une orientation des fibres, cette vitesse étant supérieure à 4 500 m/min. Toutefois un tel brevet ne fournit aucune indication précise de mise en oeuvre.

Il est également connu, selon le brevet français 2 277 913, de filer des polymères synthétiques et de les renvider directement, à des vitesses de 2 500-5 000 m/min, les filaments étant convergés à une distance de la filière qui, dans tous les exemples, est d'au moins 1,25 m, la distance totale entre la filière et le bobinoir étant d'environ 4 mètres. Selon les exemples également, ce brevet s'applique essentiellement à des fils à base de polyester.

Par ailleurs, il est également connu, selon la demande allemande 2 615 246 de filer des polymères thermoplastiques, à des vitesses relativement élevées de 3 000 à 6 000 m/min mais au moyen d'un aménagement particulier selon lequel le refroidissement a lieu dans une zone fermée à la base par une paroi qui permet seulement le passage des fils. Par ailleurs, l'unique exemple de ce brevet concerne le filage de polyester à une vitesse de 3 500 m/min, la zone de refroidissement s'étendant sur une distance de 1,80 m, et la longueur filière/renvidage étant supérieure à 4,80 m.

Il a maintenant été trouvé qu'il était possible d'obtenir des fils à-base de polyamide à grande vitesse et avec un encombrement réduit.

La présente invention concerne plus particulièrement un procédé de filage à vitesse élevée de filaments à base de polyhexaméthylène adipamide avec appel direct de ces derniers sur le bobinoir, les filament étant après la sortie de la filière, refroidis au moyen d'un fluide gazeux, regroupés et ensimés simultanément en un point de convergence caractérisé en ce que les filaments sont:
- refroidis au moyen d'un fluide gazeux ayant un degré d'humidité d'environ 75 % soufflé transversalement au faisceau de fils;
- regroupés et ensimés en un point de convergence situé à une distance de la filière comprise entre 55 et 70 cm,
- renvidés à une vitesse égale ou supérieure à 5.000m/min sous une tension inférieur ou égale à 0,20 cN/dtex, la distance maximale entre la filière et le point de dépôt des filaments sur la bobine de renvidage étant comprise entre 130 et 200 cm.

Sous la convergence, les filaments peuvent être entrelacés pour donner de la cohésion aux fils et faciliter leur reprise ultérieure pour certaines applications.

Le procédé, selon la présente invention, s'applique au filage des de filaments à base de polyhexaméthylène adipamide, ou de copolyamides contenant au moins 85 % d'unités hexsméthylène adipamide et jusqu'à 15 d'autres unités obtenues en remplaçant, par exemple l'acide adipique de départ par un autre diacide tel que téréphtalique, sébacique, etc..,ou en remplaçant les deux monomères par du caprolactame par exemple.

Les polyamides de départ peuvent également contenir des additifs tels que des agents matifiants, des agents stabilisants vis-à-vis de la lumière, ou vis-à-vis de la chaleur, et de l'oxydation, des additifs destinés à réduire l'accumulation des charges statiques ou modifier l'aptitude à la teinture, etc.

La distance entre la filière et le point de convergence comprise entre 55 et 70 cm est dépendante d'un certain nombre de facteurs en particulier du titre au brin, de la vitesse de filage, des conditions de soufflage telles que la vitesse de l'air, et de façon moindre de l'hygrométrie et de la température.

La vitesse de filage, qui est la vitesse des fils à l'état solide, c'est-à-dire également la vitesse de renvidage, est égale ou supérieure à 5 000 m/min et peut atteindre facilement 6 000 m/min ou même plus. Elle dépend essentiellement d'éléments technologiques permettant la réalisation industrielle du procédé, en particulier les moyens de renvidage. La hauteur totale maximale entre la filière et le point de dépôt sur la bobine peut varier entre 130 et 200 cm, c'est-à-dire que le procédé selon l'invention est réalisable industriellement sur un seul étage contrairement aux procédés conventionnels, ce qui permet au manipulateur d'avoir accès aussi facilement à la filière qu'au bobinoir: l'intérêt économique industriel, tant du point de vue énergie que conditionnement et manutention est donc évident et sans commune mesure avec les procédés conventionnels.

Dans les limites de la définition, la distance entre le point de convergence et le renvidage n'est pas une valeur critique, elle dépend seulement des dispositifs prévus, entre ces deux points, tels qu'une buse d'entrelacement par exemple, et la hauteur de triangulation.

Pour réduire l'encombrement des métiers industriels, on peut également prévoir plusieurs filières accolées en parallèle, avec plusieurs fils convergeant au même niveau et un nombre de bobinoirs décalés les uns par rapport aux autres, verticalement ou horizontalement, les fils formant alors un angle faible par rapport au filage, pour pouvoir être renvidés.

Par rapport à un procédé conventionnel le procédé selon la présente invention présente les avantages suivants:
- il met en oeuvre les mêmes éléments technologiques mais dans un volume nettement plus restreint, ce qui conduit évidemment à des économies d'investissement, d'exploitation et de main-d'oeuvre,
- il permet de travailler à des vitesses supérieures sans nécessiter d'utiliser de dispositif régulateur de tension tels que rouleaux intermédiaires ou bobinoirs sophistiqués.

En effet, avec un tel procédé, il est possible:
- d'obtenir des tensions plus faibles sous la convergence, ce qui permet par exemple d'entrelacer les fils puis de les renvider à des tensions limitées, en général pas supérieures à 0 20 cN/dtex pour pouvoir obtenir des enroulements corrects.

Les fils ainsi obtenus possèdent des propriétés mécaniques et de retrait voisines de celles des fils obtenus à des vitesses comparables à celles des procédés de filage à haute vitesse actuellement utilisés industriellement. Comme ces derniers, les fils selon l'invention sont très réguliers (titre, propriétés mécaniques, de retrait, affinité tinctoriale). De plus, ils possèdent une bonne propreté. Ils peuvent être utilisés tels quels, pour l'obtention d'articles tissés tels que doublure, vêtements de protection, ou d'articles tricotés (tricot chaîne par exemple), ou ils peuvent être texturés ultérieurement selon tout procédé actuellement utilisé industriellement. Ils possèdent surtout une bonne régularité du titre et un niveau de cohésion approprié à leur utilisation ultérieure.

Dans les exemples qui suivent la viscosité relative du polyamide est mesurée sur une solution à 8,4 % en poids par volume dans l'acide formique à 90 %.

Les valeurs de ténacité, allongement et module d'Young aont effectués au moyen d'un appareil, connu dans le commerce sous la marque INSTRON 1122, selon la norme NF G 07-003.

La mesure de retrait à l'eau bouillante est effectuée sur un fil doublé noué en son extrémité, soumis à une prétension standard de 50 mg/dtex. On lit la longueur Lₒ du fil doublé au niveau du noeud, avant traitement, sur une règle graduée, puis le fil est plongé dans l'eau bouillante pendant 15 minutes à l'état libre puis 10 minutes à l'état libre dans une étuve à 80°C et on le laisse pendant au moins 60 minutes à l'état libre en atmosphère standard (65 % HR et 20° C + 2). On lit la longueur L; du fil doublé.

La mesure du retrait à la chaleur sèche à 160°C (air sec) est également effectuée sur un fil doublé noué en son extrémité avec la même prétension que ci-dessus. On lit la nouvelle longueur Lₒ.

Puis le fil est traité pendant 30 minutes dans une étuve ventilée à 160°C et on le laisse au moins 60 minutes a l'état libre en atmosphère standard. On lit la nouvelle longueur L,

L'irrégularité moyenne linéaire U % représente les variations de la masse le long du fil contrôlé. Ces variations de masse se situent de part et d'autre autour de la moyenne de la masse par unité de longueur et on les mesure en fonction de cette moyenne, sur un régularimètre "OSTER, type 8-11" et un intégrateur "USTER, type L-13" qui permet d'intégrer la valeur de l'irrégularité moyenne en pourcentage.

Le nombre de défauts est mesuré sur un appareil commercial "Creel Mirror". On compte le nombre de défauts visibles à l'oeil nu sur une longueur donnée et on rapporte le nombre de défauts à 1 000 km de fil.

Le facteur de cohésion, mesuré sur un appareil connu dans le commerce sous la marque "Rotschild" (NPT - Type 2040), consiste en une détection automatique de la distance entre points d'ent relacement à l'aide d'une aiguille placée entre les filaments d'un fil en mouvement et qui s'escamote dès qu'elle rencontre un point de résistance.

Le facteur de cohésion est exprimé par le rapport d étant la distance moyenne en cm entre points d'entrelacement, calculée sur au moins 100 points. Les caractéristiques des bas sont mesurées sur un dynamomètre pour bas, par la méthode suivante:

On accroche chaque extrémité de l'échantillon, (soit le long, soit le slip), dans les pinces du dynamomètre. On mesure la longueur Lₒ de l'échantillon sans prétension. On spplique progressivement une charge jusqu'à une valeur prédéterminée fonction du titre du fil et du nombre de mailles. On trace ainsi la courbe force/allongement et on détermine la longueur LM de l'échantillon sous la charge prédéterminée. On supprime progressivement la charge et on trace la courbe de retour. On détermine la longueur LR qui est la longueur de l'échantillon au moment où la force s'annule (LR > Lₒ). On fait un 2e cycle. On détermine L₀₁, nouvelle longueur de l'échantillon sans prétension (L₀₁> Lₒ, mais L₀₁ < LR à cause d'un phénomène de relaxation). On trace une 2e courbe force/allongement qui, pour la charge prédéterminée, redonne la longueur LM. On supprime progressivement la charge et on trace la courbe retour. On détermine la longueur LR₁ au moment où la force s'annule, LR₁ s'avère pratiquement égale à LR. On calcule l'élasticité, la reprise élastique et la déformation par les formules suivantes:

Les exemples suivants illustrent la présente demande sans la limiter.

### Exemples 1 à 3

On prépare un polyhexaméthylène adipamide matifié avec 0 3 % en poids d'oxyde de titane, protégé contre la lumière avec 7 ppm de manganèse, et ayant une viscosité relative de 39 mesurée sur une solution à 8,4 % dans l'acide formique à 90 %.

Le polymère est fondu à 291°C et extrudé à travers une filière comportant 2 séries de 33 orifices de diamètre 0,23 mm, le débit du polymère est de 87 g/min.

A la sortie de la filière, les filaments sont refroidis transversalement avec de l'air humide, (75 % d'humidité relative au moyen d'une soufflerie envoyant de l'air à 50 m/min, soufflé transversalement puis regroupés en 2 fils correspondant aux 2 séries d'orifices.

Les autres conditions d'essais sont réunies dans le tableau 1.

Les fils ainsi obtenus possèdent les propriétés réunies dans le tableau II.

### Exemples 4 et 5

On prépare un polymère identique à celui préparé selon l'exemple 1 que l'on file à-travers une filière comprenant deux plages de sept oriflces de diamètre 0,34 mm, pour l'obtention de deux fils à 7 brins.

Selon le titre désiré, on détermine le débit en fonction de la vitesse d'appel du fil (vitesse de renvidage).

Les conditions opératoires sont les suivantes:

Les caractéristiques des fils obtenus sont données dans le tableau IV.

Le fil obtenu dans l'essai 4 a été texturé dans des conditions comparables à celles utilisées pour un fil polyamide préorienté (POY) obtenu industriellement.

Les conditions de texturation sont réunies dans le tableau V.

-DY: rapport entre la vitesse linéaire de friction des disque et la vitesse linéaire du fil.
- La broche "Positorq II" est une broche de friction fabriquée par la Société SCRACO AND SONS LTD.

Les caractéristiques des fils texturés sont données dans le tableau VI.

Les caractéristiques des bas tricotés à partir de ces deux fils obtenus sont réunies dans le tableau VII.

On constate une amélioration sensible de l'élasticité et de la reprise élastique; quant à la déformation, les valeurs obtenues sont considérées comme pratiquement équivalentes par l'homme de métier:

Le fil selon l'invention n'a pas posé de problèmes en texturation, d'autre part, la bobine texturée se dévide bien.

### Exemples 6, 7 et 8 (comparatif)

On prépare un polyhexaméthylène adipamide matifié avec 0,3 % en poids d'oxyde de titane, protégé contre la lumière avec 7 ppm de manganèse et ayant une viscosité relative de 39.

Le polymère est fondu à 291 C et extrudé à travers une filière comportant 30 orifices de diamètre 0,40 mm.

A la sortie de la filière, les filaments sont refroidis avec de l'air humide (75 % d'humidité (relative)) su moyen d'une soufflerie envoyant l'air transversalement.

Les autres conditions d'essais sont réunies dans le tableau VIII.

Les fils obtenus possèdent les propriétés réunies dans le tableau IX.

Par rapport à un procédé. conventionel (exemple 8 comparstif), on constate que l'on peut obtenir des caractéristiques sensiblement identiques pour un encombrement moindre et que les tensions su niveau du renvidage sont fortement abaissées dans le procédé selon l'invention. Ces tensions faibles sont nécessaires à l'obtention d'enroulements corrects. En effet, dans les conditions de tension élevée au renvidage, selon l'exemple 8, il est difficile, voire impossible, de confectionner des enroulements de dimension normale présentant un bon aspect et ayant une bonne propreté et une bonne dévidabilité. Ces enroulements, entre autres défauts, présentent une dureté excessive et des effets de frettage commencent à se produire.

Dans tous les exemples ci-dessus, le renvidage a été effectué su moyen de bobinoirs conventionnels, c'est-à-dire exempts de moyens régulateurs de tension.

## Revendications

1/ - Procédé de filage à vitesse élevée de filaments à base de polyhexaméthylène adipamide avec appel direct de ces derniers sur le bobinoir, les filaments étant après la sortie de la filière, refroidis au moyen d'un fluide gazeux, regroupés et ensimés simultanément en un point de convergence, caractérisé par le fait que les filaments sont:
- refroidis au moyen d'un fluide gazeux ayant un degré d'humidité (relative) d'environ 75 % soufflé transversalement au faisceau de filaments;
- regroupés et ensimés en un point de convergence situé à une distance de la filière comprise entre 55 et 70 cm;
- renvidés à une vitesse égale ou supérieure à 5 000 m/min sous une tension inférieure ou égale à 0,20 cN/dtex, la distance maximale entre la filière et le point de dépôt des filaments sur la bobine de renvidage étant comprise entre 130 et 200 cm.

2/ - Procédé selon la revendication 1, caractérisé par le fait que les filaments sont entrelacés entre la convergence et le renvidage.

3/ - Fils, tissus, tricots, obtenus à partir des filaments issus du procédé selon la revendication 1.

## Patentansprüche

1. Spinnverfahren für mit hoher Geschwindigkeit für Fäden auf Basis von Polyhexamethylenadipamid mit direkter Zuführung der letzteren auf die Spulmaschine, wobei die Fäden nach dem Austritt aus der Spinndüse mittels eines gasförmigen Fluids abgekühlt werden, gleichzeitig an einem Zusammenführungspunkt zusammengefaßt und geschmälzt werden, dadurch gekennzeichnet, daß die Fäden werden:
- abgekühlt mittels eines gasförmigen Fluids, das einen (relativen) Feuchtigkeitsgrad von etwa 75% hat, das quer zu dem Fadenbündel geblasen wird;
- in einem Zusammenführungspunkt. der in einer Entfernung von der Spinndüse zwischen 55 und 70 cm liegt. zusammengefaßt und geschmälzt;
- mit einer Geschwindigkeit gleich oder größer 5000 m/Min. unter einer Spannung unterhalb oder gleich 0,20 cN/dtex aufgewickelt, wobei die maximale Distanz zwischen der Spinndüse und dem Ablagerungspunkt der Fäden auf der Aufwickelspule zwischen 130 und 200 cm beträgt.

2. Verfahren gemäß Anspruch 1, dadurch gekennzeichnet, daß die Fäden zwischen dem Zusammenführen und dem Aufwickeln ineinandergeschlungen werden.

3. Fäden, Gewebe, Gewirke, erhalten aus den Fäden, die von dem Verfahren gemäß Anspruch 1 stammen

## Claims

1. A process for spinning, at high speed, filaments based on polyhexamethylene adipamide with direct take- up of the latter on a winder at high speed, the filaments being, at the exit of the die cooled by means of a gaseous fluid, brought together and oiled simultaneously at a convergence point, characterised by the fact that the filaments are:
- cooled by means of a gaseous fluid having a degree of (relative) moisture about 75 % blown transversely to the bundle of yarns,
- brought together and oiled at a convergence point situated at a distance of between 55 to 70 cm from the die,
- wound at a speed equal to or greater than 5 000 m/min at a tension equal to or greater than 0.20 cN/dtex, the maximum distance between the die and the point of deposition of the filaments on the winding bobbin being beteen 130 to 200 cm.

2. A process according to Claim 1, characterised in that the filaments are interlaced between the convergence and the winding.

3. Yarns, cloths, and knitted materials, obtained from the filaments produced by the process according to Claim 1.
